# EUROPÄISCHE PATENTSCHRIFT

(11) **EP 1 527 900 B1**
(45) Veröffentlichungstag und Bekanntmachung des Hinweises auf die Patenterteilung: **18.10.2006**
(21) Anmeldenummer: 04025536.6
(22) Anmeldetag: 27.10.2004
(51) Int. Cl.: B41M 5/30

(54) **Wärmeempfindliches Aufzeichnungsmaterial, seine Verwendung und Verfahren zu seiner Herstellung**
Thermosensitive recording material, its' use and its' method of preparation.
Matériau pour l'enregistrement par la chaleur, son utilisation et méthode pour sa fabrication

(30) Priorität: 28.10.2003 DE 10350406
(43) Veröffentlichungstag der Anmeldung: 04.05.2005
(73) Patentinhaber: Mitsubishi HiTec Paper Flensburg GmbH, 24941 Flensburg (DE)
(72) Erfinder: Wagner, Wolfgang, Dr., 24943 Flensburg (DE); Stork, Gerhard, Dr., 24943 Flensburg (DE)

(56) Entgegenhaltungen:
- EP-A- 1 208 994
- US-B1- 6 624 117

## Beschreibung

Die vorliegende Erfindung betrifft ein Aufzeichnungsmaterial mit einem Substrat und einer wärmeempfindlichen Aufzeichnungsschicht als nach außen abschließende obere Schicht. Dabei enthält die wärmeempfindliche Aufzeichnungsschicht neben Calciumcarbonat und Bindemittel einen oder mehrere Farbstoffvorläufer sowie eine Verbindung aus der Gruppe der N-p-toluenesulfonyl-N'-(3-ptoluenesulfonyloxy-phenyl)-Harnstoffe, die als Entwickler unter dem Einfluss von Wärme eine farbbildende Reaktion mit dem oder den Farbstoffvorläufer(n) eingeht.
Die Erfindung betrifft ferner die Verwendung des erfindungsgemäßen Aufzeichnungsmaterials und ein Verfahren zu seiner Herstellung.

Aus den die Herstellung der vorstehend genannten Entwickler betreffenden **WO 00 / 35679** A1 und **US 6,624,117 B1** ist auch ein Aufzeichnungsmaterial der eingangs beschriebenen Art bekannt. Ein Einsatzgebiet für das bekannte Aufzeichnungsmaterial ist aus der Schrift nicht ersichtlich. Es wird offenbart, dass die neben Calciumcarbonat weitere Pigmente aufweisende Aufzeichnungsschicht bevorzugt mit einer Schutzschicht abzudecken ist.

Mit dem Ziel, ein hochsensitives wärmeempfindliches Aufzeichnungsmaterial zur Verfügung zu stellen, das über eine hervorragende Lagerungsstabilität und Beständigkeit gegenüber Chemikalien verfügen soll und mit dem ein dichtes Druckbild unter Minimierung einer Hintergrundvergrauung ermöglicht wird, schlägt die **EP 1 321 306 A2** für eine sehr spaltfeste Beschichtungsstruktur die Einstellung eines bestimmten Benetzungsvermögens an der Oberfläche des wärmeempfindlichen Aufzeichnungsmaterials vor. Beschrieben wird dieses Benetzungsvermögen durch eine Oberflächenspannung mit einem Mindestkontaktwinkel von 20° bei Verwendung von destilliertem Wasser. Das bekannte Aufzeichnungsmaterial weist mit Blick auf die zugrunde liegende Aufgabe bevorzugt eine Schutzschicht sowie zwingend Vernetzungs- und verklebende Mittel in der oberflächennahen Schicht auf.

Die **EP-A-1 208 994** offenbart für eine wärmeempfindliche Aufzeichnungsschicht die Kombination von Entwicklern der benannten Gruppe mit einem oder mehreren Pigmenten aus der Gruppe bestehend aus Aluminiumhydroxid, amorphem Siliziumdioxid, Kaolin und Talkum. Als Ziele dieser Schrift werden die Beständigkeit gegenüber Wasser, Hitze, Licht und Weichmacher sowie eine hohe Aufzeichnungsempfindlichkeit angegeben. Da gemäß den Beispielen dieser Schrift die Aufzeichnungsschicht mit einer die Herstellungskosten verteuernden Schutzschicht abgedeckt ist, lassen die erzielten Ergebnisse darauf schließen, dass die Beständigkeit gegenüber Umwelteinflüssen noch nicht voll befriedigend ist.

Die vorliegende Erfindung hat die Aufgabe, ein wärmeempfindliches Aufzeichnungsmaterial zur Verfügung zu stellen, das über einen einfachen Aufbau verfügt und zu geringen Herstellungskosten herstellbar ist. Insbesondere soll das neue Aufzeichnungsmaterial keiner zusätzlichen Schutzschicht zur Abdeckung der Aufzeichnungsschicht bedürfen, aber gleichwohl eine hohe Lagerstabilität sowohl des Aufzeichnungsmaterials selbst als auch des erzeugten Schriftbildes aufweisen und einen guten Kontrast zwischen Schriftbild und unbeschrifteter Aufzeichnungsschicht gewährleisten.

Des weiteren soll das beschriftete Aufzeichnungsmaterial über eine gute Beständigkeit gegenüber Substanzen wie Fettungsmitteln, Wachsen, (Poly-) Glykolen und Polypropylenabkömmlingen verfügen, die üblicherweise bei Leder eingesetzt werden, das zur Herstellung von Geldbörsen, Brieftaschen und Einstecketuis für Führerscheine verwendet wird. Durch die Analyse von Verbrauchern und deren Verhalten wurde zuvor erkannt, dass speziell ein Bedarf an möglichst kostengünstigen wärmeempfindlichen Aufzeichnungsmaterialien insbesondere mit den zuvor aufgeführten Beständigkeiten besteht, da Parktickets und Buchungsund/oder Kaufbelege oft wochenlang in den Geldbörsen bzw. Brieftaschen verweilen, bis sie später zum Nachweis getätigter Zahlungen vorgezeigt und noch über einen längeren Zeitraum archiviert werden. Dabei darf es auch nach längeren Aufbewahrungszeiten zu keinen nennenswerten Einschränkungen bei der Entzifferung ausgebildeter Thermodruckbilder kommen.

Folgerichtig sieht die Erfindung ein weiteres Ziel in der Entwicklung eines wärmeempfindlichen Aufzeichnungsmaterials, das zur Ausstellung von Belegen wie Parktickets, Kassenbons, Garantiebelegen und Quittungen an einer Registrierkasse mit einem darin installierten Thermodrucker verwendet werden kann.

Schließlich will die Erfindung auch ein Verfahren zur Verfügung stellen, das eine einfache und kostengünstige Herstellung des erfindungsgemäßen Aufzeichnungsmaterials ermöglicht.

Zur Lösung der Aufgabe sieht die Erfindung ein Aufzeichnungsmaterial mit einem Substrat und einer wärmeempfindlichen Aufzeichnungsschicht als nach außen abschließende obere Schicht vor, wobei die Aufzeichnungsschicht
a) einen oder mehrere Farbstoffvorläufer,
b) als Entwickler eine Verbindung aus der Gruppe der N-p-toluenesulfonyl-N'-(3-p-toluenesulfonyloxyphenyl) Harnstoffe, der unter Einfluss von Wärme eine farbbildende Reaktion mit dem oder den Farbstoffvorläufer(n) eingeht,
c) Calciumcarbonat sowie
d) Bindemittel enthält
   und das Aufzeichnungsmaterial dadurch gekennzeichnet ist, dass
e) die Aufzeichnungsschicht einen polaren Teil der Oberflächenspannung von 5 bis 9,5 mN/m nach Owens-Wendt aufweist und das Verhältnis des dispersen Teils zum polaren Teil zwischen 3,5 :1 und 7,0 : 1 liegt,
f) das Verhältnis von Calciumcarbonat zu Bindemittel in der Aufzeichnungsschicht in einem Bereich von 1,8 : 1 bis 3,3 : 1 liegt und
g) Calciumcarbonat als einziges Pigment in der Aufzeichnungsschicht vorliegt.

Die gute Beständigkeit beispielsweise gegenüber den Substanzen, die bei der Herstellung von Leder verwendet werden und die bei der Aufbewahrung von zum Beispiel Quittungen in Geldbörsen und Brieftaschen auf das mit einem durch Thermodruck beschriftete Aufzeichnungsmaterial einwirken, erklärt sich dadurch, dass durch die anionische Gruppe im Entwicklermolekül der elektrochemische Oberflächencharakter des Entwicklers stark beeinflusst wird. Hierdurch werden die polaren Gruppen abgebunden und der polare Anteil der Oberflächenspannung reduziert. Die Erfinder erkannten, dass sich dieser Effekt verstärkt zeigt, wenn in der Umgebung des Entwicklers Calciumcarbonat-Partikel im erhöhten Umfang vorliegen. Die in Bezug auf die Aufgabe besten Ergebnisse ergeben sich, wenn das Verhältnis von Calciumcarbonat zu Bindemittel in der auch den Entwickler und den einen oder mehrere Farbstoffvorläufer enthaltenden Aufzeichnungsschicht in dem erfindungsgemäßen Bereich von 1,8 : 1 bis 3,3 : 1 liegt.

Insbesondere hat sich ein Verhältnis von Calciumcarbonat zu Bindemittel in einem Bereich von 2,2 : 1 bis 3,2 : 1 als geeignet erwiesen. Dabei beziehen sich die hier in der Beschreibung wie auch in den Ansprüchen gemachten Angaben zum Verhältnis von Calciumcarbonat zu Bindemittel jeweils auf das "atro"-Gewicht, das bedeutet auf absolut trockene Gewichtsteile.

Gemäß einer bevorzugten Ausführungsform handelt es sich bei dem in der Aufzeichnungsschicht vorliegenden Calciumcarbonat um gefälltes Calciumcarbonat.

In den dieser Schrift vorausgegangenen zahlreichen Versuchsreihen zeigte es sich als vorteilhaft und wird in Folge dessen besonders bevorzugt, wenn das Calciumcarbonat eine durchschnittliche Teilchengröße von 0,20 µm ± Rundungskonvention, d. i. der Bereich von 0,15 µm bis 0,24 µm, und eine spezifische Oberfläche (BET) nach DIN 66132 von 10 m²/g ± Rundungskonvention, d. i. der Bereich von 5 m²/g bis 14 m²/g, aufweist.

Gemäß der vorliegenden Erfindung können als Bindemittel Stärke, Zellulosederivate wie CMC und Kunststoffdispersionen auf Basis von Acrylat, Butadienstyrol, Polyvinylacetat allein oder in Abmischung in der Aufzeichnungsschicht eingesetzt werden. Insbesondere ist jedoch Polyvinylalkohol allein oder in Abmischung mit anderen Bindemitteln geeignet. In einer ganz besonders bevorzugten Ausführungsvariante handelt es sich um teilweise oder vollständig verseiften Polyvinylalkohol, der alleine, in Kombination mit anderen Polyvinylalkoholen oder allgemein mit anderen Bindemitteln in der wärmeempfindlichen Aufzeichnungsschicht eingebunden ist.

Als besonders vorteilhaft hat sich überdies erwiesen, dass die Aufzeichnungsschicht mit einer relativ geringen Auftragsstärke vorliegen kann, nämlich mit einer flächenbezogenen Masse von 2,0 bis 3,8 g/m², insbesondere mit einer flächenbezogenen Masse ≤ 3,3 g/m², wobei sich die hier in der Beschreibung wie auch in den Ansprüchen gemachten Angaben zu den flächenbezogenen Massen der Aufzeichnungsschicht jeweils auf das "atro"-Gewicht, das bedeutet auf absolut trockene Gewichtsteile, beziehen. Zum Auftrag werden bevorzugt Vorhangbeschichter oder egalisierende Auftragswerke vom Messer- und Rollrakeltyp verwendet. So wird eine ebene Aufzeichnungsschicht bewirkt, die zu keinerlei Störungen beim Passieren des Thermokopfes während des Thermodruckprozesses führen kann. Entsprechend einer bevorzugten Ausführungsform ist die zur Ausbildung der wärmeempfindlichen Aufzeichnungsschicht genutzte Streichfarbe wässerig. Die anschließende Trocknung der Streichfarbe kann mittels Mikrowellenbestrahlung geschehen. Üblicherweise und bewährt ist ein Verfahren, bei dem Wärme zugeführt wird, wie es durch Heißluft-Schwebetrockner oder auch Kontakttrockner, wie beispielsweise Trockenzylinder, geschieht. Auch denkbar ist eine Kombination aus den aufgeführten Trockenverfahren.

Ohne auf die im Folgenden genannten Farbstoffvorläufer beschränkt zu sein, haben sich die folgenden Komponenten in einem besonderen Maße bewährt und gelten aus diesem Grund als besonders bevorzugt:
- 3-N-propyl-N-methylamino-6-methyl-7-anilinofluoran
- 6'-(dibutylamino)-3'-methyl-2'-(phenylamino)-spiro[isobenzofuran-1 (3H),9'-[9H]xanthen]-3-one sowie
- 3,3-Bis-(p-dimethyl-aminophenyl)-6-dimethylaminophthalid
sowie weitere Fluoranverbindungen, wie
- 3-(Ethylisoamylamino)-6-methyl-7-anilinofluoran.

Zwischen der Aufzeichnungsschicht und dem Substrat des erfindungsgemäßen Aufzeichnungsmaterials ist zweckmäßigerweise eine Bindemittel und ölabsorbierendes Pigment enthaltende Zwischenschicht angeordnet. Als Pigmente der Zwischenschicht haben sich neben den anorganischen ölabsorbierenden Pigmenten bevorzugt ausgewählt aus der Gruppe, umfassend natürliches wie kalziniertes Kaolin, Silizium(di)oxid, Bentonit, Calciumcarbonat sowie Aluminium(di)oxid und hier besonders Böhmit auch organische Hohlraumpigmente bewährt, wobei die Pigmente einzeln wie auch in Kombination untereinander eingesetzt werden können. Eine solche Zwischenschicht kann einerseits einen positiven Beitrag zur Egalisierung der Substratoberfläche leisten, womit sich die Menge an notwendigerweise aufzubringender Streichfarbe für die wärmeempfindliche Aufzeichnungsschicht noch weiter reduziert auf einen bevorzugten Bereich von 1,0 bis 3,0 g/m². Aus diesem Grund bieten sich zum Auftrag der Zwischenschicht egalisierende Streichwerke an, wie beispielsweise Walzenstreichwerke, Streichmesser- oder (Roll-) Rakelstreichwerke. Andererseits können die Pigmente dieser Zwischenschicht die durch Hitzeeinwirkung verflüssigten Wachsbestandteile der wärmeempfindlichen Aufzeichnungsschicht bei der Schriftbildausbildung aufnehmen und begünstigen so eine sichere und schnelle Funktionsweise der wärmeinduzierten Aufzeichnung. Aus diesem Grund umfasst die bevorzugt vorgesehene Zwischenschicht auch mindestens ein öl- bzw. wachsabsorbierendes Pigment. Die flächenbezogene Masse der pigmentierten Zwischenschicht liegt bevorzugt zwischen 5 und 20 g/m² und noch besser zwischen 7 und 10 g/m² (atro).

Als Substrat zur Herstellung des erfindungsgemäßen Aufzeichnungsmaterials ist insbesondere eine Papierbahn geeignet, auch wenn die Erfindung nicht auf Papier als Substrat beschränkt ist. Dabei kann die Papierbahn auf der Seite, die der Seite mit der Aufzeichnungsschicht gegenüberliegt, mit einer Präparation bevorzugt auf Stärkebasis versehen sein, die idealerweise in einem Bereich von 0,1 bis 0,5 g/m² aufgetragen ist.

In geeigneter Weise weist das Aufzeichnungsmaterial zumindest auf seiner mit der Aufzeichnungsschicht versehenen Seite eine Bekkglätte von 400 bis 1000 sec auf.

Es ist weiterhin bevorzugt, dass das Aufzeichnungsmaterial unmittelbar nach einer mit einer Energie von 10 bis 11,5 mJ/mm² durchgeführten Bedruckung bei 300 dpi Auflösung eine Bilddichte von 1,20 bis 1,35 ODU (= Optical Density Units) aufweist.

Zur Gewährleistung eines guten Kontrasts zwischen Schriftbild und unbeschrifteter Aufzeichnungsschicht weist das Aufzeichnungsmaterial bevorzugt eine Weiße in einem Bereich von 90 bis 98 %, gemessen nach ISO 2469 / ISO 2470, auf, wobei jedoch D65-Licht verwendet wird bei einem Betrachtungswinkel von 8°.

Eine Verwendung des erfindungsgemäßen Aufzeichnungsmaterials ist in vielen Bereichen möglich. Infolge der überraschend hohen Alterungsbeständigkeit des erzeugten Schriftbildes als auch des Aufzeichnungsmaterials bzw. seiner Aufzeichnungsschicht ist das Aufzeichnungsmaterial nach der vorliegenden Erfindung jedoch ganz besonders zur Ausstellung von Belegen insbesondere zur Erstellung von Quittungen und Garantiescheinen an einer mit einem Thermodrucker ausgerüsteten Registrierkasse geeignet. Hierbei ist der einfache Aufbau des Aufzeichnungsmaterials ohne Schutzschicht und die infolgedessen kostengünstige Herstellbarkeit von erheblichem Vorteil.

Ein geeignetes Verfahren zur Herstellung des erfindungsgemäßen Aufzeichnungsmaterials in einer seiner möglichen Ausführungsformen umfasst zunächst die Bereitstellung eines Substrates. Hierzu bietet sich insbesondere eine Papierbahn an, die eine flächenbezogene Masse bevorzugt in einem Bereich von 40 bis 75 g/m² (atro) aufweist. Die Komponenten der Papierbahn sind im Sinne der Erfindung nicht eingeschränkt, jedoch bietet sich besonders zum einen ein Polyolefin beschichtetes Rohpapier oder ein in der Masse geleimtes Rohpapier mit aufgetragener Zwischenschicht in eingeebneter Ausführung an. In diesem Fall weist das Rohpapier gewöhnlich aus gebleichten und gemahlenen Zellstoffen neben den üblichen Beischlagstoffen wie z.B. Retentionsmitten bevorzugt Harzleim in einem Bereich von 0,3 bis 1,2 Gew.-% (atro) und noch besser von 0,45 bis 0,9 Gew.-% (atro), bezogen auf das Feststoffgewicht des Rohpapiers, auf. Die Zwischenschicht weist neben Bindemitteln in erster Linie ein oder mehrere anorganische Pigmente zur Ölabsorption und gegebenenfalls auch organische Hohlraumpigmente auf, die dann geeignet sind, vom Thermokopf zur Druckbildausbildung in der Aufzeichnungsschicht stammende Hitze, die zunächst durch die Aufzeichnungsschicht hindurch gedrungen ist, auf die Aufzeichnungsschicht zurück zu reflektieren. Eine solche Fähigkeit der Hohlraumpigmente in der Zwischenschicht trägt zu einer besseren Effektivität des wärmeempfindlichen Aufzeichnungsmaterials bei. Bei vorgesehener Zwischenschicht geschieht die Auftragung der Zwischenschicht in der Regel mit einem egalisierenden Streichwerk, wie es z.B. ein Walzenstreichwerk, ein Streichmesser- oder (Roll) Rakelstreichwerk darstellt.

Das vorgeschlagene Verfahren zur Herstellung des wärmeempfindlichen Aufzeichnungsmaterials entsprechend der vorliegenden Erfindung umfasst dann das flächige Auftragen einer bevorzugt wässerigen Beschichtungsmasse für die wärmeempfindliche Aufzeichnungsschicht mit
- einem oder mehreren Farbstoffvorläufer(n),
- einer Verbindung aus der Gruppe der N-p-toluenesulfonyl-N'-(3-ptoluenesulfonyloxyphenyl) Harnstoffe als Entwickler, der unter Einfluss von Wärme eine farbbildende Reaktion mit dem oder den Farbstoffvorläufer(n) eingeht,
- Calciumcarbonat, insbesondere gefälltes Calciumcarbonat, als einziges Pigment,
- Bindemittel, wobei hier insbesondere teilweise oder vollständig verseifter Polyvinylalkohol bevorzugt ist,
wobei das Verhältnis von Calciumcarbonat zu Bindemittel in der Aufzeichnungsschicht in einem Bereich von 1,8 : 1 bis 3,3 : 1 liegt (atro).

Die flächenbezogene Masse, mit der die Aufzeichnungsschicht aufgetragen wird, soll dabei bevorzugt in einem Bereich von 2,0 bis 3,8 g/m² bzw. kleiner gleich 3,3 g/m² und ganz besonders bevorzugt in einem Bereich von 2,0 bis 3,3 g/m² (atro) liegen. Die Aufzeichnungsschicht wird dabei bevorzugt mit einem Vorhangbeschichter, einem Streichmesser- oder einem Rollrakel-Auftragswerk aufgetragen. Die sich anschließende Trocknung geschieht bevorzugt mit einem Heizluft-Schwebetrockner in Kombination mit Trockenzylindern, zwischen denen das ausgebildete Aufzeichnungsmaterial mäanderförmig durchgeführt wird. Zwischen Heizluft-Schwebetrockner und Trockenzylindern kann das Aufzeichnungsmaterial nochmals ein- oder beidseitig befeuchtet werden. Diese Befeuchtung kann mit einem Dampfblaskasten oder mittels Befeuchtungszylindern bzw. - auftragswerken geschehen. Vor der endgültigen Aufrollung des wärmeempfindlichen Aufzeichnungsmaterials wird dieses bevorzugt zunächst einer Glättwerkbehandlung und zusätzlich einer Kalanderbehandlung unterzogen. Während das Aufzeichnungsmaterial bei der Glättwerkbehandlung durch die Spalten (Nips) von jeweils zwei, gegebenenfalls unterschiedlich beschichteten, Stahlwalzen durchgeführt wird, sieht die Kalanderbehandlung eine Durchführung des Aufzeichnungsmaterials durch die Spalten (Nips) von jeweils einer papierbeschichten Walze und einer Stahlwalze vor. Dabei umfassen sowohl Glättwerk wie auch Kalander jeweils mehrere Nips, bei denen die Walzen zur Einstellung einer geeigneten Friktion untereinander und auch in Bezug auf das durchgeführte Aufzeichnungsmaterial unterschiedliche Geschwindigkeiten aufweisen können.

Die Bestimmung der Oberflächenspannung nach Owens Wendt erfolgt wie in Journal of Applied Polymer Science, Vol. 13, 1969, Seiten 1741-1747: Estimation of the Surface Free Energy of Polymers; D.K. Owens, R.C. Wendt angegeben.

Die nachfolgenden Beispiele 1 bis 3 dienen der Erläuterung der Erfindung:

### Herstellung einer Substrat-Bahn:

Eine Substratbahn wird aus gebleichten und gemahlenen Laub- und Nadelholzzellstoffen unter Zugabe von 0,6 Gew.-% (atro) Harzleim als Masseleimung sowie weiterer üblicher Beischlagstoffe, bezogen auf den Feststoffgehalt (atro) der Substratbahn, mit einer flächenbezogenen Masse von (A) g/m² hergestellt. Frontseitig wird auf die jeweiligen Substratbahnen der Beispiele 1 und 2 eine kalziniertes Kaolin als Pigment, Styrol-Butadien-Latex als Bindemittel und Stärke als Cobinder neben weiteren Hilfsmitteln aufweisende Zwischenschicht mit einer flächenbezogenen Masse von 9 g/m² aufgebracht; rückseitig wird das Trägerpapier mit einer Stärkepräparation mit einer flächenbezogenen Masse von 0,2 g/m² versehen.

### Herstellung und Auftrag der Aufzeichnungsschicht:

Auf die Zwischenschicht wird mittels einer Beschichtungsvorrichtung (B) eine wärmeempfindliche Aufzeichnungsschicht mit einer flächenbezogenen Masse von (C) g/m² mit der Tabelle 1 zu entnehmenden Zusammensetzung aufgetragen, wobei alle Angaben als atro- Gewichtsteile, zu verstehen sind.

Nach Trocknung der Beschichtungsmasse wird die Papierbahn auf einem Superkalander behandelt, so dass die wärmeempfindliche Aufzeichnungsschicht eine Bekkglätte von (D) sec aufweist. Die Bekkglätte wird nach dem in der DIN 53107 angegebenen Verfahren bestimmt. Zu den Einzelheiten des Messverfahrens wird auf die **DE 100 14 351 A1** verwiesen.

Zur Erklärung der Zusammensetzungen der Beschichtungsmassen für die Aufzeichnungsschicht, deren Auftragsgewicht, zu den eingesetzten Beschichtungsvorrichtungen und zu den erzielten Prüfdaten wird auf die Tabellen 1 und 2 bzw. deren Anhang verwiesen.

**Tabelle 1**

| | |
|---|---|
| Polyvinylalkohol * | 11,5 |
| Entwickler** | 20,0 |
| Farbstoffvorläufer*** (X) | 8,7 |
| Sensibilisator (BNE)**** ™ | 20,0 |
| Pigment***** | 25,0 |
| Optischer Aufheller | 0,5 |

| | |
|---|---|
| Anhang zu Tabelle 1 *Mowiol 15-99™ ; Verseifungsgrad 99% **N-p-toluenesulfonyl-N'-(3-p-toluenesulfonyloxyphenyl) Harnstoff (C₂₁ H₂₀O₆N₂S₂) *** siehe Tabelle 2 ****Benzylnaphthylether *****gefälltes Calciumcarbonat, Teilchengröße D₅₀-Wert 0,2 µm | |

**Tabelle 2.**

| Beispiele 1- 3: | | | | |
|---|---|---|---|---|
| Beispiel | 1 | 2 | 3 | Einheit |
| A | 41 | 43 | 45 | g/m² |
| B | Vorhangbeschichter | Rollrakel | Rollrakel | |
| C | 2,5 | 2,8 | 3,0 | g/m² |
| D | 900 | 620 | 650 | sec |
| E | 1,34 | 1,31 | 1,28 | ODU |
| X | ODB2^{TM}: 8,7 | ODB2 ^{TM}: 8,7 | ODB2 ^{TM}: 7,8 & 0,9 S205™ | Gew.- Teile |
| Y | 6,3 | 8,3 | 7,9 | mN/m |
| Z | 5,65 : 1 | 4,14 : 1 | 4,25 : 1 | |

Es wird ein Thermoprobeausdruck mit einem Gerät der Type Atlantek 400 der Fa. Atlantek (USA) durchgeführt und die Druckdichte mit dem Densitometer Gretag MacBeth TYPE D19C NB/U gemessen (Fa Gretag MacBeth, 8105 Regensdorf, Schweiz).
Dabei wurde mit einem Thermokopf mit 300 dpi bei 11mJ/mm² eine Druckdichte von (E) ermittelt.

Die Messung der Oberflächenspannung erfolgte mit einem Gerät des Typs DSA10 MK2 der Firma KRÜSS GmbH (Hamburg).
Es wurde ein polarer Anteil der Oberflächenspannung von (Y) in mN/m sowie ein Verhältnis des dispersen Teils zum polaren Teil der Oberflächenspannung von (Z) ermittelt.

Die im Rahmen der Beispiele 1 bis 3 hergestellten, erfindungsgemäßen wärmeempfindlichen Aufzeichnungsmaterialien verfügen über den geforderten einfachen Aufbau, weisen jedoch gleichwohl eine hohe Lagerstabilität sowohl des Aufzeichnungsmaterials selbst als auch des erzeugten Schriftbildes auf und gewährleisten einen guten Kontrast zwischen Schriftbild und unbeschrifteter Aufzeichnungsschicht. Ferner überzeugen die erfindungsgemäßen Aufzeichnungsmaterialien durch gute Beständigkeit gegenüber Substanzen wie Fettungsmitteln, Wachsen, (Poly-) Glykolen und Polypropylenabkömmlingen, wie sie üblicherweise bei Leder für Geldbörsen und Brieftaschen eingesetzt werden.

## Patentansprüche

1. Aufzeichnungsmaterial mit einem Substrat und einer wärmeempfindlichen Aufzeichnungsschicht als nach außen abschließende obere Schicht, enthaltend:
a) ein oder mehrere Farbstoffvorläufer,
b) als Entwickler eine Verbindung aus der Gruppe der N-p-toluenesulfonyl-N'-(3-p-toluenesulfonyloxyphenyl) Harnstoffe, der unter Einfluss von Wärme eine farbbildende Reaktion mit dem oder den Farbstoffvorläufer(n) eingeht,
c) Calciumcarbonat,
d) Bindemittel,
**dadurch gekennzeichnet, dass**
e) die Aufzeichnungsschicht einen polaren Teil der Oberflächenspannung von 5 bis 9,5 mN/m nach Owens-Wendt aufweist und das Verhältnis des dispersen Teils zum polaren Teil zwischen 3,5 : 1 und 7,0 : 1 liegt,
f) das Verhältnis von Calciumcarbonat : Bindemittel in der Aufzeichnungsschicht in einem Bereich von 1,8 : 1 bis 3,3 : 1 liegt und
g) Calciumcarbonat als einziges Pigment in der Aufzeichnungsschicht vorliegt.

2. Aufzeichnungsmaterial nach Anspruch 1 **dadurch gekennzeichnet, dass** das Calciumcarbonat gefälltes Calciumcarbonat ist.

3. Aufzeichnungsmaterial nach einem der Ansprüche 1 bis 2, **dadurch gekennzeichnet, dass** das Bindemittel Polyvinylalkohol ist oder enthält.

4. Aufzeichnungsmaterial nach einem der Ansprüche 1 bis 3, **dadurch gekennzeichnet, dass** das Calciumcarbonat eine durchschnittliche Teilchengröße von 0,20 µm und eine spezifische Oberfläche (BET) nach DIN 66132 von 10 m²/g aufweist.

5. Aufzeichnungsmaterial nach einem der Ansprüche 1 bis 4, **dadurch gekennzeichnet, dass** die Aufzeichnungsschicht mit einer flächenbezogenen Masse von 2,0 bis 3,8 g/m² aufgebracht ist.

6. Aufzeichnungsmaterial nach einem der Ansprüche 1 bis 5, **dadurch gekennzeichnet, dass** die Aufzeichnungsschicht mit einer flächenbezogenen Masse ≤ 3,3 g/m² aufgebracht ist.

7. Aufzeichnungsmaterial nach einem der Ansprüche 1 bis 6, **dadurch gekennzeichnet, dass** zwischen der Aufzeichnungsschicht und dem Substrat eine Bindemittel und ölabsorbierendes Pigment enthaltende Zwischenschicht angeordnet ist.

8. Aufzeichnungsmaterial nach einem der Ansprüche 1 bis 7, **dadurch gekennzeichnet, dass** zumindest die mit der Aufzeichnungsschicht versehene Seite des Aufzeichnungsmaterials eine Bekkglätte von 400 bis 1000 sec aufweist.

9. Aufzeichnungsmaterial nach einem der Ansprüche 1 bis 8, **dadurch gekennzeichnet, dass** das Aufzeichnungsmaterial unmittelbar nach einer mit einer Energie von 10 bis 11,5 mJ/mm² durchgeführten Bedruckung bei 300 dpi Auflösung eine Bilddichte von 1,20 bis 1,35 ODU aufweist.

10. Aufzeichnungsmaterial nach einem der Ansprüche 1 bis 9, **dadurch gekennzeichnet, dass** das Aufzeichnungsmaterial eine Weiße in einem Bereich von 90 bis 98 % nach ISO 2469 / ISO 2470 aufweist.

11. Verwendung des Aufzeichnungsmaterials nach einem der Ansprüche 1 bis 10 zur Ausstellung von Belegen an einer mit einem Thermodrucker ausgerüsteten Registrierkasse.

12. Verfahren zur Herstellung eines wärmeempfindlichen Aufzeichnungsmaterials nach einem der Ansprüche 1 bis 10 umfassend folgende Verfahrensschritte:
• Flächiges Auftragen einer die in den Ansprüchen 1 bis 4 angegebenen Komponenten enthaltenden wässerigen Beschichtungsmasse auf ein Substrat, insbesondere eine Papierbahn, mit einer flächenbezogenen Masse, wie in den Ansprüche 5 und 6 angegeben,
• Egalisierung und Trocknung der aufgetragenen Beschichtungsmasse
**dadurch gekennzeichnet,**
• **dass** das Aufzeichnungsmaterial zumindest auf seiner mit der Beschichtungsmasse beaufschlagten Seite geglättet wird.

## Claims

1. Recording material having a substrate and having, as an upper layer which is the final layer towards the outside, a heat-sensitive recording layer comprising
a) one or more dye precursors,
b) as developer, a compound from the group of the N-p-toluenesulphonyl-N'-(3-p-toluenesulphonyloxyphenyl) ureas, which under the influence of heat enters into a colour-forming reaction with the dye precursor(s),
c) calcium carbonate,
d) binder,
**characterised in that**
e) the recording layer has a polar portion of surface tension of from 5 to 9.5 mN/m in accordance with Owens-Wendt and the ratio of the disperse portion to the polar portion is between 3.5 : 1 and 7.0 : 1,
f) the ratio of calcium carbonate : binder in the recording layer is in a range from 1.8 : 1 to 3.3 : 1 and
g) calcium carbonate is present as sole pigment in the recording layer.

2. Recording material according to claim 1, **characterised in that** the calcium carbonate is precipitated calcium carbonate.

3. Recording material according to one of claims 1 to 2, **characterised in that** the binder is, or comprises, polyvinyl alcohol.

4. Recording material according to one of claims 1 to 3, **characterised in that** the calcium carbonate has an average particle size of 0.20 µm and a specific surface area (BET) according to DIN 66132 of 10 m²/g.

5. Recording material according to one of claims 1 to 4, **characterised in that** the recording layer is applied with a weight per unit area of from 2.0 to 3.8 g/m².

6. Recording material according to one of claims 1 to 5, **characterised in that** the recording layer is applied with a weight per unit area of ≤ 3.3 g/m².

7. Recording material according to one of claims 1 to 6, **characterised in that** between the recording layer and the substrate there is arranged an intermediate layer comprising binder and oil-absorbing pigment.

8. Recording material according to one of claims 1 to 7, **characterised in that** at least that side of the recording material which is provided with the recording layer has a Bekk smoothness of from 400 to 1000 sec.

9. Recording material according to one of claims 1 to 8, **characterised in that** the recording material, immediately after printing performed with an energy of from 10 to 11.5 mJ/mm² at a resolution of 300 dpi, has an image density of from 1.20 to 1.35 ODU.

10. Recording material according to one of claims 1 to 9, **characterised in that** the recording material has a whiteness in a range of from 90 to 98 % according to ISO 2469 / ISO 2470.

11. Use of the recording material according to one of claims 1 to 10 in issuing receipts at a cash register provided with a thermal printer.

12. Method of producing a heat-sensitive recording material according to one of claims 1 to 10, comprising the following method steps:
• planar application of an aqueous coating mass comprising the components mentioned in claims 1 to 4, to a substrate, especially a web of paper, with a weight per unit area as mentioned in claims 5 and 6,
• levelling and drying of the applied coating mass,
**characterised in that**
• the recording material is smoothed at least on the side on which the coating mass has been applied.

## Revendications

1. Matériau d'enregistrement ayant un substrat et une couche d'enregistrement thermosensible, formant couche supérieure isolante vers l'extérieur, contenant :
a) un ou plusieurs précurseurs de couleurs,
b) à titre de révélateur, un composé provenant du groupe des N-p-toluènesulfonyl-N'-(3-p-toluènesulfonyloxyphényl)urées, qui entre en réaction colorante avec le ou les précurseurs colorants sous l'action de la chaleur,
c) du carbonate de calcium,
d) des liants,
**caractérisé en ce que**
e) la couche d'enregistrement présente une partie polaire de tension superficielle de 5 à 9,5 mN/m d'après Owens-Wendt et le rapport entre la partie dispersée et la partie polaire se situe entre 3,5 : 1 et 7,0 : 1,
f) le rapport carbonate de calcium : liants dans la couche d'enregistrement se situe dans une plage allant de 1,8 : 1 à 3,3 : 1 et
g) le carbonate de calcium est présent en tant qu'unique pigment dans la couche d'enregistrement.

2. Matériau d'enregistrement selon la revendication 1, **caractérisé en ce que** le carbonate de calcium est du carbonate de calcium précipité.

3. Matériau d'enregistrement selon l'une des revendications 1 à 2, **caractérisé en ce que** le liant est l'alcool polyvinylique ou en contient.

4. Matériau d'enregistrement selon l'une des revendications 1 à 3, **caractérisé en ce que** le carbonate de calcium présente une taille moyenne de particules de 0,20 µm et une surface spécifique (BET) d'après la norme DIN 66132 de 10 m²/g.

5. Matériau d'enregistrement selon l'une des revendications 1 à 4, **caractérisé en ce que** la couche d'enregistrement est déposée avec un grammage de 2,0 à 3,8 g/m².

6. Matériau d'enregistrement selon l'une des revendications 1 à 5, **caractérisé en ce que** la couche d'enregistrement est déposée avec un grammage ≤ 3,3 g/m².

7. Matériau d'enregistrement selon l'une des revendications 1 à 6, **caractérisé en ce qu'**une couche intermédiaire contenant des liants et un pigment lipoabsorbant est disposée entre la couche d'enregistrement et le substrat.

8. Matériau d'enregistrement selon l'une des revendications 1 à 7, **caractérisé en ce qu'**au moins la face du matériau d'enregistrement dotée de la couche d'enregistrement présente un lissé Bekk de 400 à 1000 sec.

9. Matériau d'enregistrement selon l'une des revendications 1 à 8, **caractérisé en ce que** le matériau d'enregistrement présente, immédiatement après une impression réalisée avec une énergie de 10 à 11,5 mJ/mm² à une résolution de 300 dpi, une densité graphique de 1,20 à 1,35 ODU.

10. Matériau d'enregistrement selon l'une des revendications 1 à 9, **caractérisé en ce que** le matériau d'enregistrement présente une blancheur dans la plage de 90 à 98 % d'après la norme ISO 2469/ ISO 2470.

11. Utilisation du matériau d'enregistrement selon l'une des revendications 1 à 10 pour l'édition de tickets de caisse sur une caisse enregistreuse équipée d'une imprimante thermique.

12. Procédé de fabrication d'un matériau d'enregistrement thermosensible d'après l'une des revendications 1 à 10, comprenant les étapes de procédés suivantes :
• application en grande surface d'une masse de couchage aqueuse contenant les composants indiqués dans les revendications 1 à 4, sur un substrat, en particulier une bande de papier, avec un grammage, tel qu'il est indiqué dans les revendications 5 et 6,
• égalisation et séchage de la masse de couchage appliquée,
**caractérisé en ce que**
• le matériau d'enregistrement est lissé au moins sur sa face ayant été dotée de la masse de couchage.
